# EUROPÄISCHE PATENTSCHRIFT

(11) **EP 0 193 790 B1**
(45) Veröffentlichungstag und Bekanntmachung des Hinweises auf die Patenterteilung: **10.01.1990**
(21) Anmeldenummer: 86102115.2
(22) Anmeldetag: 19.02.1986
(51) Int. Cl.: E04D 1/04

(54) **Verbessertes Ton-Ziegelmaterial**
Clay-tile material
Matériau pour tuile d'argile

(30) Priorität: 02.03.1985 DE 3507375
(43) Veröffentlichungstag der Anmeldung: 10.09.1986
(73) Patentinhaber: BAYER AG, 51368 Leverkusen (DE)
(72) Erfinder: Schlegel, Christian, D-5000 Koeln 80 (DE); Salge, Henning, Dr., D-5000 Koeln 80 (DE)

(56) Entgegenhaltungen:
- AT-B- 370 175
- FR-A- 1 162 883
- FR-A- 2 431 011
- US-A- 3 035 937

## Beschreibung

Die vorliegende Erfindung betrifft ein verbesserte Ton-Ziegelmaterialien, insbesondere Dachziegel, die praktisch kein Wasseraufnahmevermögen besitzen, die jedoch in herkömmlicher Weise - hinsichtlich Brenntemperaturen, Brennzeit oder Setzweise im Brennofen - hergestellt werden können.

Tondachziegel sind nach ihrer Verlegung der Witterung ausgesetzt. In die Oberfläche eindringendes Wasser kann in sehr ungünstigen Fällen durch den Scherben bis an die Unterseite gelangen. In jedem Fall gefährdet eine zu hohe Wasseraufnahme die Frostbeständigkeit. In Ziegeln häufig vorkommende relativ grobe, nicht reagierte CaO-Kömer können durch Reaktion mit Wasser und C0₂ zu Absprengungen an der Ziegeloberfläche führen.

Es hat nicht an Versuchen gefehlt, diese Tonziegel zu verbessern. So ist es z.B. durch Erhöhung der Brenntemperaturen unter Umständen möglich, die Wasseraufnahme der Ziegel zu verringern. Wegen der meist sehr engen Sinterintervallen von Ziegelmassen führt das aber leicht zu unerwünschten Deformationen der Ziegel beim Brand.

Außerdem ist eine Erhöhung der Brenntemperatur ein häufig untragbarer, zusätzlicher Kostenfaktor. Außerdem wäre es denkbar, durch eine feinkeramische Aufbereitung der Ziegelmasse den Sinterungsgrad beim späteren Brand im Sinne einer höheren Verdichtung zu fördern. Dabei könnte CaO reagieren und damit nicht mehr Anlaß zu Absprengungen geben. Eine derartige Aufbereitung ist jedoch in der Regel viel zu aufwendig und verbietet sich für die meisten Ziegelmaterialien von selbst.

In der US-A-3 035 937 wird ein Verfahren zur Herstellung einer glasierten, keramischen Ware, z.B. Ziegel oder Fliesen beschrieben, wobei die Glasur durch den Auftrag zweiter glasartiger Schlicker und anschließendem Einbrand erzeugt wird. Der erste Schlicker enthält neben dem glasurbildenden Material einen Farbstoff, während der zweite Schlicker neben dem glasurbildenden Material freie Kieselsäure und Titanate enthält.

Gegenstand der vorliegenden Erfindung sind nun verbesserte Ton-Ziegelmaterialien, insbesondere Dachziegel, die im wesentlichen aus üblichen gebrannten Ziegeltonen und einer wasserdichten Beschichtung bestehen, und die dadurch gekennzeichnet sind, daß sich auf dem Ziegelton eine glasartige Zwischenschicht und darauf wieder eine Engobeschicht befindet.

Die Erfindung betrifft ferner ein Verfahren, zur Herstellung solcher Materialien. Die Wasseraufnahme von Tondachziegeln wird damit praktisch verhindert, ohne daß an der herkömmlichen Brennweise - hinsichtlich Temperatur, Brennzeit und Setzweise im Ofen - etwas geändert werden muß.

Als Ausgangsmaterial für das erfindungsgemäße Ton-Ziegelmaterial können folgende Stoffe eingesetzt werden:
a) Ziegelton mit Hauptmineralanteilen Quarz, Illit und Kaolinit und Nebengemengteilen, z.B. Feldspat und Kalkspat. Eine typische Zusammensetzung wäre ca. 40% Illit, 40% Kaolinit, 20% Quarz. Die maximale Teilchengröße sollte möglichst unter 2 mm sein.
b) Glasartige Zwischenschicht Bestehend z.B. aus 85 bis 95% einer Alkali-Erdalkali-Alumoborosilikat Fritte und 5 bis 15% Ton (Wärmeausdehnungskoeffizient 35 bis 75 - 10-^{7 o}C-¹).
c) Engoben Bestehend aus 65 bis 85% eines geeigneten Tones und 35 bis 15% einer Alkali-Erdalkali-Alumoborosilikat-Fritte. Der Wärmeausdehnungskoeffizient muß dabei auf die Ziegeltonmasse abgestimmt werden. Entsprechendes gilt für die Trocken- und Brenngeschwindung.

Die erfindungsgemäßen Ziegelmaterialien können im allgemeinen wie folgt hergestellt werden:

Auf den geformten Ziegel wird unmittelbar nach dem Formgebungsprozeß, z.B. durch Spritzen eine sehr dünne Glasurschicht (glasartige Zwischenschicht) aufgebracht.

Anschließend wird nach demselben Auftragsverfahren eine Engobe aufgebracht, die aus den zur Herstellung des Ziegels verwendeten Tonen bestehen kann oder aus geeigneten Engobetonen, jeweils unter Zusatz eines gewissen Anteils an Bindefritte. Anschließend werden die Ziegel in der üblichen Weise gebrannt, wobei sie so dicht gesetzt werden, daß sie sich gegenseitig zumindest punktuell berühren.

Die Einbrenntemperaturen liegen - je nach Rohstoff - zwischen 900 und 1100°C, vorzugsweise zwischen 950 und 1050°C.

Während des Brandes wird der Ziegel verfestigt. Die Glasurschicht bildet mit der unmittelbar darunterliegenden aus dem Ziegelton bestehenden Schicht eine dünne, aber vollständig verglaste Zwischenschicht. Die darüber aufgebrachte Engobe erfüllt drei Aufgaben:
1. wird, da die Engobe nur geringe Anteile an Schmelzphase während des Brandes entwickelt, ein Zusammenkleben der Ziegel beim Brand verhindert,
2. wird das äußere Aussehen des Ziegels gegenüber dem nicht beschichteten Ziegel nicht verändert, wie das bei Anwendung normaler Glasurverfahren der Fall wäre,
3. läßt sich die Engobe fast beliebig einfärben.

Durch die Verglasung des Ziegels unterhalb der Engobschicht wird die Wasseraufnahme praktisch auf Null gebracht. Das hat zwei wichtige Konsequenzen:
1. ist die Frostbeständigkeit hierdurch gewährleistet,
2. können als Ziegelrohstoffe auch minderwertige Tone verwendet werden, sofern deren Sinterverhalten eine ausreichende Verfestigung, Maßhaltigkeit und Formbeständigkeit während des Brandes ergibt.

Die Minderwertigkeit solcher Tone kann z.B. in praktisch häufig vorkommenden Gehalten an natürlichen Kalkeinschlüssen bestehen, die bei der Aufbereitung der Ziegelmasse aus Kostengründen nicht ausreichend zerkleinert werden können. Diese Kalkeinschlüsse werden im Brand zu CaO umgewandelt und können beim Einsatz der Ziegel durch Hydratation und Recarbonatisation zu Absprengungen an der Ziegeloberfläche führen.

Die verwendete Glasur muß zwei Bedingungen erfüllen:
1. muß ihre Viskosität und ihre Benetzungsverhalten gegenüber der Ziegelmasse so eingestellt sein, daß eine vollständig geschlossene verglaste Schicht entstehen kann,
2. muß der Wärmeausdehnungskoeffizient (WAK) um ca. 4 bis 7 . 10-⁷ °C⁻¹ niedriger sein als der WAK der Ziegelmasse, um die Entstehung von Haarrissen sicher zu vermeiden.

Die Engobe muß in ihrem Trocken- und Brennschwindungsverhalten in engen Grenzen auf die Schwindung des Ziegels abgestimmt sein. Das Sinterverhalten muß über die Zusammensetzung der Engobe so gesteuert werden, daß eine ausreichende Härte erreicht wird, ohne das Verklebungen zwischen den Ziegeln unter dem praktisch auftretenden Andruck der Ziegel untereinander auftreten.

Der Gegenstand der vorliegenden Erfindung soll nun anhand des folgenden Beispiels noch näher erläutert werden.

### Beispiel

Auf Dachziegel aus einer bestehenden Produktion wurde nach vorheriger Erwärmung auf 60°C nacheinander eine glasartige Zwischenschicht und eine Engobeschicht auf die Oberseite aufgespritzt. Die Dachziegelmasse enthielt als Hauptmineralbestandteile lllit, Kaolinit und Quarz und als Nebenbestandteile in geringerem Umfang etwa Feldspat und Kalkspat.

Der Wärmeausdehnungskoeffizient der bei 980°C und 48 Stunden Brennzeit gebrannten Masse betrug 55. 10-⁷ °C⁻¹. Die Brennschwingung betrug 6%.

Die glasartige Zwischenschicht bestand zu 90% aus einer Fritte folgender Zusammensetzung sowie 10% geschlämmten Kaolin:

Der Wärmeausdehnungskoeffizient der Fritte betrug 49. 10-⁷ ° C⁻¹ .

Die Engobe bestand zu 75% aus dem Ton FTRA (Fuchs'sche Tongrube) und 25% einer Fritte folgender Zusammensetzung:

Der Ton FTRA hat unter den oben genannten Brennbedingungen einen Wärmeausdehnungskoeffizient von 49 - 10-⁷ °C⁻¹. Die Fritte hat einen Wärmeausdehnungskoeffizienten von 77 - 10-⁷ °C-¹. Das ergibt rechnerisch für die Engobe einen Wärmeausdehnungskoeffizienten von 55, der dem der Ziegelmasse genau entspricht. Die Brennschwindung der Engobe beträgt 6%.

Das Litergewicht des Schlickers für die glasartige Zwischenschicht wurde mit 1 550 g/I eingestellt. Die Mahlfeinheit entsprach 1 Gew.-% Rückstand auf dem 10 000er Maschensieb. Die Auftragsstärke be- ^{trug 3 g/100} cm₂.

Das Litergewicht des Schlickers der Engobe betrug 1300 g/I. Die Mahlfeinheit entsprach 6 Gew.-% Rückstand auf dem 16900er Maschensieb. Die Auftragsstärke war 4 g/100 cm². Der Auftrag der Engobe schloß sich unmittelbar an den Auftrag der glasartigen Zwischenschicht an (Naß-in-Naß-Auftrag).

Die Ziegel wurden in einem Industrietunnelofen bei 980°C 48 Stunden Brennzeit gebrannt. Dabei wurden die Ziegel entsprechend der normalen Brennweise in Kassetten senkrecht stehend gebrannt, wobei sich die Ziegel untereinander punktförmig und flächenförmig berühren. Nach dem Brand waren an den Berührungsstellen keine Verletzungen der Engobeschicht sichtbar.

Zur Beurteilung des Verdichtungseffektes wurde an unbeschichteten und in der beschriebenen Weise beschichteten Ziegeln die Wasseraufnahme bzw. Wasserdurchlässigkeit auf folgende Weise bestimmt:

Auf die Oberfläche wurde ein beidseitig offener Glaszylinder mit einem Durchmesser von 8 cm aufgesetzt und mit einem Silikonring abgedichtet. Die Zylinder wurden bis zu einer Höhe von 10 cm mit Wasser gefüllt. An den unbeschichteten Ziegeln wurde nach drei Stunden an der Unterseite ein Wasserfleck sichtbar. Im Falle der beschichteten Ziegel war ein Wasserverlust im Rahmen der Meßgenauigkeit nicht feststellbar. An den nichtbeschichteten Ziegeln wurden an den mit Wasser beaufschlagten Stellen nach drei Tagen erste Kalkabsprengungen beobachtet. An den beschichteten Ziegeln traten keine Kalkabsprengungen auf.

## Patentansprüche

1. Ziegelmaterial, insbesondere Dachziegel, im wesentlichen bestehend aus üblichen gebrannten Ziegeltonen und einer wasserdichten Beschichtung, dadurch gekennzeichnet, daß sich auf dem gebrannten Ziegelton eine glasartige Zwischenschicht und darauf wiederum eine Engobeschicht befindet.

2. Ziegelmaterial gemäß Anspruch 1, dadurch gekennzeichnet, daß der Wärmeausdehnungskoeffizient (WAK) der glasartigen Zwischenschicht um 4-7 Einheiten (10-⁷ °C-¹) niedriger als der WAK der Ziegelmasse ist.

3. Ziegelmaterial gemäß Anspruch 1 oder 2, dadurch gekennzeichnet, daß der Wärmeausdehnungskoeffizient und die Trocken- und Brennschwindung der Engobe mit den entsprechenden Werten der Ziegelmasse übereinstimmen.

4. Verfahren zur Herstellung von Ziegelmaterial gemäß einem der Ansprüche 1 bis 3, dadurch gekennzeichnet, daß man auf den Ziegelton eine glasartige Zwischenschicht und anschließend eine Engobeschicht aufbringt und nach Zwischentrocknung das Material bei Temperaturen zwischen 900 und 1100°C brennt.

## Claims

1. Tile material, in particular roof tiles, essentially consisting of conventional fired tile clays and a watertight coating, characterised in that a glass-like intermediate layer is arranged on the fired tile clay, on which intermediate layer an engobe layer is in turn arranged.

2. Tile material according to claim 1, characterised in that the coefficient of thermal expansion of the glass-like intermediate layer is 4-7 units (10-⁷ °C-¹) lower than that of the tile substance.

3. Tile material according to claim 1 or 2, characterised in that the coefficient of thermal expansion and the dry and firing shrinkage of the engobe coincide with the corresponding values of the tile substance.

4. Process for the production of tile material according to one of claims 1 to 3, characterised in that a glass-like intermediate layer and then an engobe layer are applied to thetile clay and after intermediate drying the material is fired at temperatures of between 900 and 1100°C.

## Revendications

1. Matériau pour tuiles, notamment pour tuiles de couverture, constitué principalement d'argiles classiques pour tuiles cuites et d'un revêtement étanche à l'eau, caractérisé en ce qu'une couche intermédiaire vitreuse surmontée d'une couche d'engobe se trouve sur l'argile cuite pour tuile.

2. Matériau pour tuiles suivant la revendication 1, caractérisé en ce que le coefficient de dilatation thermique (CDT) de la couche intermédiaire vitreuse est inférieur de 4 à 7 unités (10-⁷ °C⁻¹) au CDT de la pâte à tuile.

3. Matériau pour tuiles suivant la revendication 1 ou 2, caractérisé en ce que le coefficient de dilatation thermique et le retrait au séchage et à la cuisson de l'engobe concordent avec les valeurs correspondantes de la pâte à tuile.

4. Procédé de production d'un matériau pour tuiles suivant l'une des revendications 1 à 3, caractérisé en ce qu'on applique sur l'argile pour tuiles une couche intermédiaire vitreuse, puis une couche d'engobe et après un séchage intermédiaire, on soumet le matériau à une cuisson à des températures comprises entre 900 et 1100°C.
